# EUROPÄISCHE PATENTSCHRIFT

(11) **EP 2 841 647 B1**
(45) Veröffentlichungstag und Bekanntmachung des Hinweises auf die Patenterteilung: **15.11.2017**
(21) Anmeldenummer: 13721295.7
(22) Anmeldetag: 24.04.2013
(51) Int. Cl.: D21F 3/08, D21F 3/10

(54) **PRESSWALZE MIT WALZENBEZUG AUS POLYURETHAN**
PRESS ROLL WITH A ROLL COVER CONSISTING OF POLYURETHANE
ROULEAU PRESSEUR PRÉSENTANT UN REVÊTEMENT EN POLYURÉTHANE

(30) Priorität: 27.04.2012 DE 102012207059
(43) Veröffentlichungstag der Anmeldung: 04.03.2015
(73) Patentinhaber: Voith Patent GmbH, 89522 Heidenheim (DE)
(72) Erfinder: LIPPL, Sarah, 7000 Eisenstadt (AT)
(86) Internationale Anmeldenummer: PCT/EP2013/058512
(87) Internationale Veröffentlichungsnummer: WO 2013/160358

(56) Entgegenhaltungen:
- EP-A1- 2 518 212
- EP-A2- 0 982 079
- WO-A1-97/42246
- WO-A1-2011/073534
- WO-A1-2013/037525
- WO-A2-2009/103301
- DE-A1-102007 000 505

## Beschreibung

Die Erfindung betrifft eine Walze insbesondere zur Verwendung in einer bahnverarbeitenden und/oder -veredelnden Maschine wie einer Papier-, Karton- oder Tissuemaschine nach dem Oberbegriff von Anspruch 1.

In den o.g. Maschinen werden in der Pressenpartie gewöhnlich Presswalzen oder Saugpresswalzen eingesetzt, welche nach einer Erstentwässerung in der Formierpartie weitere Flüssigkeit aus der Faserstoffbahn insbesondere durch mechanischen Druck und/oder durch Absaugung entziehen.

Die eingesetzten Presswalzen oder Saugpresswalzen sind häufig mit Polyurethan beschichtet. Die Entwässerungskapazität des Press- oder Saugpresswalzenbezugs hängt dabei hauptsächlich vom Oberflächendesign des Walzenbezugs ab. Gewöhnlich sind Muster aus Blindbohrungen und Rillen vorhanden, welche ein offenes Volumen zur Verfügung stellen, in welches das aus der Faserstoffbahn ausgepresste Wasser ausweichen kann.

Im Fall von Saugpresswalzen sind gewöhnlich zusätzlich noch Saugbohrungen vorhanden, welche den Walzenmantel durchgreifen. Durch die Saugbohrungen wird beispielsweise mittels eines in einem Innenvolumen der Walze angeordneten Saugkastens Wasser aus der Faserstoffbahn abgesaugt.

Eine Presswalze gemäß dem Stand der Technik ist beispielsweise aus der WO2011/015386 bekannt, wo eine Kombination eines Pressfilzes mit einem Presswalzenbezug und/oder einem Saugwalzenbezug für eine Papiermaschine beschrieben ist. Der Presswalzenbezug ist mit einer Umfangsrillenoberflächenstruktur versehen, wobei der Anteil einer offenen Oberfläche an der Gesamtoberfläche des Presswalzenbezugs im Bereich von 20 % bis 50 % liegt. Weiter ist eine Saugpresswalze beschrieben, die zusätzlich zu der Umfangsrillenoberflächenstruktur mit einer Lochanordnung mit einer Mehrzahl von den Saugwalzenbezug vollständig durchsetzenden Sauglöchern versehen ist, wobei der Anteil einer offenen Oberfläche an der Gesamtoberfläche des Saugwalzenbezugs im Bereich von 30 % bis 50 % liegt. Weiterhin können für beide Walzenformen zusätzliche Lochanordnungen in Form von Blindbohrungen vorgesehen sein.

Die Form, Größe und Anordnung der Oberflächenformen ist maßgeblich an der Qualität des Endproduktes beteiligt. Eine falsche Wahl der offenen Fläche kann zu Instabilität des Walzenbezugs sowie zu hydraulischen oder mechanischen Markierungen führen.

Nachteilig an den aus dem Stand der Technik bekannten Press- und Saugpresswalzenbezügen ist insbesondere, dass sie durch langen Gebrauch verschmutzen, wodurch die Oberflächenformen durch in der Fasersuspension vorhandene Füllstoffe, Faseragglomerate und Harzverunreinigungen zugesetzt werden und nicht mehr als offenes Volumen für die Entwässerung der Papierbahn zur Verfügung stehen. In der Folge sinkt die Gesamtentwässerung. Weiters können unerwünschte Schwankungen im Feuchtequerprofil durch ungleichmäßige Verschmutzung auftreten.

Mechanische Reinigungsvorrichtungen liefern als Abhilfe nur unzureichende Ergebnisse zur Konditionierung von Walzenbezügen, da beispielsweise durch Schaber und Bürsten die Bohrungen nicht gereinigt werden können, während die Behandlung der Walze mit Waschlösungen zum Eintrag von unerwünschten Stoffen in die Faserstoffbahn und zum Rewetting derselben führen können.

WO97/42246 A1, EP0982079 A2, WO2011/073534 A1, DE102007000505 A1 und WO2009/103301 A2 beschreiben eine Walze für eine Papiermaschine umfassend die Merkmale des Oberbegriffs des Anspruchs 1.

Aufgabe der Erfindung ist es somit, die bekannten Press- oder Saugpresswalzenbezüge so weiterzubilden, dass die oben genannten Nachteile vermieden werden können.

Die Aufgabe wird durch die kennzeichnenden Merkmale von Anspruch 1 in Verbindung mit den gattungsbildenden Merkmalen gelöst.

Erfindungsgemäß ist dabei vorgesehen, dass die Funktionsschicht aus einem Polyurethan als Polymer besteht, welches eine Mischung aus zumindest einem Präpolymer, zumindest einem Härter und/oder zumindest einem Vernetzungsmittel und zumindest einem Additiv ist. Dem Polymer, welches den Walzenbezug bildet, wird also ein Additiv beigemischt wird, welches die Oberflächenenergie des Walzenbezuges senkt, wodurch Wasser und Schmutz nicht an der Oberfläche des Walzenbezugs sowie in den Oberflächenformen haften bleiben, sondern rasch abtransportiert werden. Dies führt zu einer höheren Entwässerungseffizienz der Presswalze und somit auch der Papiermaschine. Schwankungen im Feuchtequerprofil können vermieden oder zumindest reduziert werden, was die Qualität des Endproduktes steigert.

Überraschenderweise wurde festgestellt, dass auch die Hydrolysebeständigkeit, die chemische Beständigkeit und die mechanischen Eigenschaften der erfindungsgemäßen Funktionsschicht durch das beschriebene Polymer signifikant verbessert werden.

Weitere vorteilhafte Ausgestaltungsvarianten und weiterführende Merkmale gehen aus den abhängigen Ansprüchen hervor.

Gemäß der Erfindung ist das Additiv aus Perfluoropolyether oder bifunktionellem Perfluorpolyether ausgewählt.

Bevorzugt beträgt die Beimengung des Additivs zwischen 1 und 20 Gewichts-%. Je höher der Gehalt an Additiv, desto weiter kann die Oberflächenenergie gesenkt werden.

Vorteilhafterweise kann das Präpolymer eine Mischung aus einem Polyol und einem Diisocyanat sein.

Bevorzugt kann das Polyol ausgewählt sein aus: Polyether, Polyester, Polycarbonate, Polycaprolactone.

Das Diisocyanat kann ein aromatisches oder ein aliphatisches Diisocyanat oder eine Mischung daraus sein. Das aromatische Diisocyanat kann ausgewählt sein aus: Diphenylmethandiisocyanat, Toluoldiisocyanat oder eine Mischung daraus. Das aliphatische Diisocyanat kann Hexamethylendiisocyanat sein.

Gemäß einer weiteren vorteilhaften Weiterbildung der Erfindung kann der Härter und/oder das Vernetzungsmittel ein Diamin, ein Diol oder eine Mischung daraus sein.

Bevorzugt kann der Härter und/oder das Vernetzungsmittel ausgewählt sein aus 4,4'-Methylene-bis-(3-chloro-2,6-diethylaniline) (MCDEA), 4,4'-Methylenebis(2-chloroaniline) (MOCA), 1,4 Butandiol, 1,3Propandiol, 1,2 Ethandiol, Trimethylolpropan oder Mischungen daraus.

Im Folgenden wird die Erfindung näher erläutert.

Auf eine ausführliche Beschreibung des Walzenaufbaus kann an dieser Stelle verzichtet werden, da Press- und Saugpresswalzen dem Fachmann bekannt sind. Generell weisen derartige Walzen gewöhnlich einen Walzenkern aus einem Metall wie Stahl oder auch aus einem Faserverbundwerkstoff auf, welcher mit einem ein- oder mehrschichtigen Walzenbezug versehen wird. Letzterer weist eine äußerste Schicht auf, welche auch als Funktionsschicht bezeichnet wird und für welche die erfindungsgemäßen Maßnahmen anwendbar sind. Die Verbindung zwischen dem Walzenkern und dem Walzenbezug wird gewöhnlich durch einen sogenannten Baselayer oder Haftvermittlungsschicht hergestellt. Zwischen diesem und der Funktionsschicht können weitere Zwischenschichten vorgesehen sein.

Handelt es sich um eine besaugte Presswalze, kann weiterhin in bekannter Weise ein feststehender Saugkasten im Inneren der Walze vorhanden sein, um welchen der Walzenmantel rotiert.

Die Erfindung ist für die Anwendung auf Press- und Saugpresswalzen mit Walzenbezügen geeignet, die eine Funktionsschicht mit gängiger Härte und gängiger

Oberflächenrauigkeit aufweisen, wie sie üblicherweise in Papier-, Karton- oder Tissuemaschinen Verwendung finden.

Die Funktionsschicht der Press- oder Saugpresswalze kann dabei wie dem Fachmann bekannt beispielsweise durch ein Rotationsgussverfahren hergestellt werden, indem Polymer aus einer entlang der Längsachse des zu beschichtenden Walzenkerns oder Walzenmantels verfahrbaren Düse unter gleichmäßiger Rotation des Walzenkerns oder -mantels aufgetragen wird. Nach Aushärtung werden die gewünschten Oberflächenstrukturen wie Rillen, Blindbohrungen, Saugbohrungen oder Kombinationen daraus angebracht sowie durch Schleifen die gewünschte Oberflächenrauhigkeit von ca. 0,2 bis 7,2 Ra eingestellt.

Als Polymer für die Funktionsschicht des Walzenbezugs wird erfindungsgemäß ein Polyurethan verwendet, welches als Mischung aus einem Präpolymer, einem Härter und/oder einem Vernetzungsmittel unter Beigabe eines Additivs zur Modifikation besteht.

Das Präpolymer wird dabei aus einem Polyol wie beispielsweise Polyether, Polyester, Polycarbonat oder Polycaprolacton und einem Härter wie einem aromatischen und aliphatischen Diisocyanat hergestellt. Als aromatischer Härter kommt beispielsweise Diphenylmethandiisocyanat oder Toluoldiisocyanat in Frage, während als sich als aliphatischer Härter z.B. Hexamethylendiisocyanat anbietet.

Als Kettenverlängerer bzw. -vernetzer eignen sich Diamine wie 4,4'-Methylene-bis-(3-chloro-2,6-diethylaniline) (MCDEA) oder 4,4'-Methylenebis(2-chloroaniline) (MOCA) sowie kurzkettige Diole wie 1,4 Butandiol, 1,2 Ethandiol, 1,3 Propandiol oder trifunktionelle Produkte wie Trimethylolpropan.

Als Additive zur Modifikation des Polyurethans eignen sich diverse Stoffklassen in verschiedenen Aggregatzuständen wie beispielsweise Perfluoropolyether (Handelsname z.B. Polysec c, flüssig), Polytetrafluorethylen (PTFE; Handelsname z.B. Osixo, pulverförmig), Polyethylen (Handelsname z.B. Inhance UH-1250, partikelförmig) oder bifunktioneller Perfluorpolyether (Handelsname z.B. Fluorolink, flüssig). Gemäß der Erfindung ist das Additiv jedoch aus Perfluoropolyether oder bifunktionellem Perfluorpolyether ausgewählt.

Von diesen Additiven können 1 bis 20 Gewichts-% zugegeben werden, um eine Modifizierung des Polyurethans in der gewünschten Weise zu erhalten. Da die Oberflächenenergie mit steigendem Additivgehalt sinkt, ist ein möglichst hoher Additivgehalt wünschenswert. Eine Grenze ist dabei lediglich durch die Kosten des Additivs gesetzt, welche erfahrungsgemäß sehr hoch sind.

Neben der Senkung der Oberflächenenergie und der daraus resultierenden reduzierten Schmutz- und Wasseranhaftung konnte überraschenderweise auch eine verbesserte Hydrolysebeständigkeit und chemische Beständigkeit sowie eine Verbesserung der mechanischen Eigenschaften an erfindungsgemäß ausgeführten Walzenbezügen beobachtet werden.

## Patentansprüche

1. Walze für eine Pressenpartie einer Maschine zur Herstellung und/oder Veredelung einer Faserstoffbahn wie einer Papier-, Karton- oder Tissuemaschine, umfassend einen Walzenkörper oder Walzenmantel und einen auf dem Walzenkörper oder Walzenmantel angeordneten Walzenbezug, der zumindest eine Funktionsschicht aufweist, die geeignet ist, mit der Faserstoffbahn oder einer Papiermaschinenbespannung in Kontakt zu treten, **wobei** die Funktionsschicht aus einem Polyurethan besteht, welches eine Mischung aus zumindest einem Präpolymer, zumindest einem Härter und/oder zumindest einem Vernetzungsmittel und zumindest einem Additiv ist, **dadurch gekennzeichnet, dass** das Additiv ausgewählt ist aus: Perfluoropolyether oder bifunktionellem Perfluorpolyether.

2. Walze nach Anspruch 1, **dadurch gekennzeichnet, dass** die Menge des zugesetzten Additivs 1 bis 20 Gewichts-% beträgt.

3. Walze nach einem der Ansprüche 1 oder 2, **dadurch gekennzeichnet, dass** das Präpolymer eine Mischung aus einem Polyol und einem Diisocyanat ist.

4. Walze nach Anspruch 3, **dadurch gekennzeichnet, dass** das Polyol ausgewählt ist aus: Polyether, Polyester, Polycarbonate, Polycaprolactone.

5. Walze nach Anspruch 3 oder 4, **dadurch gekennzeichnet, dass** das Diisocyanat ein aromatisches oder ein aliphatisches Diisocyanat oder eine Mischung daraus ist.

6. Walze nach Anspruch 5, **dadurch gekennzeichnet, dass** das aromatische Diisocyanat ausgewählt ist aus: Diphenylmethandiisocyanat, Toluoldiisocyanat oder eine Mischung daraus, und dass das aliphatische Diisocyanat Hexamethylendiisocyanat ist.

7. Walze nach einem der Ansprüche 1 bis 6, **dadurch gekennzeichnet, dass** der Härter und/oder das Vernetzungsmittel ein Diamin, ein Diol oder eine Mischung daraus ist.

8. Walze nach Anspruch 7, **dadurch gekennzeichnet, dass** der Härter und/oder das Vernetzungsmittel ausgewählt ist aus 4,4'-Methylene-bis-(3-chloro-2,6-diethylaniline) (MCDEA), 4,4'-Methylenebis(2-chloroaniline) (MOCA), 1,4 Butandiol, 1,3Propandiol, 1,2 Ethandiol, Trimethylolpropan oder Mischungen daraus.

## Claims

1. Roll for a press section of a machine for making and/or finishing a fibrous web such as a paper, board or tissue machine, comprising a roll body or roll sleeve and a roll cover arranged on the roll body or roll sleeve and displaying at least one functional layer adapted to contact the fibrous web or a paper machine clothing fabric, **wherein** the functional layer consists of a polyurethane which is a mixture of at least one prepolymer, at least one curative and/or at least one crosslinker and at least one additive, **characterized in that** the additive is selected from: perfluoropolyether or bifunctional perfluoropolyether.

2. Roll according to Claim 1, **characterized in that** the amount of the additive added is in the range from 1% to 20% by weight.

3. Roll according to either of Claims 1 and 2, **characterized in that** the prepolymer is a mixture of a polyol and a diisocyanate.

4. Roll according to Claim 3, **characterized in that** the polyol is selected from: polyethers, polyesters, polycarbonates, polycaprolactones.

5. Roll according to Claim 3 or 4, **characterized in that** the diisocyanate is an aromatic diisocyanate or an aliphatic diisocyanate or a mixture thereof.

6. Roll according to Claim 5, **characterized in that** the aromatic diisocyanate is selected from: diphenylmethane diisocyanate, tolylene diisocyanate or a mixture thereof, and **in that** the aliphatic diisocyanate is hexamethylene diisocyanate.

7. Roll according to any one of Claims 1 to 6, **characterized in that** the curative and/or the crosslinker is a diamine, a diol or a mixture thereof.

8. Roll according to Claim 7, **characterized in that** the curative and/or the crosslinker is selected from 4,4'-methylenebis(3-chloro-2,6-diethylaniline) (MCDEA), 4,4'-methylenebis(2-chloroaniline) (MOCA), 1,4-butanediol, 1,3-propanediol, 1,2-ethanediol, trimethylolpropane or mixtures thereof.

## Revendications

1. Rouleau pour une partie de pressage d'une machine destinée à fabriquer et/ou à améliorer une bande de matière fibreuse telle qu'une machine à papier, à carton ou à tissu ouaté, comprenant un corps de rouleau ou une enveloppe de rouleau et un revêtement de rouleau agencé sur le corps de rouleau ou l'enveloppe de rouleau, lequel revêtement comporte au moins une couche fonctionnelle qui est adaptée à entrer en contact avec la bande de matière fibreuse ou une toile d'une machine à papier, la couche fonctionnelle étant constituée d'un polyuréthane, lequel est un mélange d'au moins un prépolymère, d'au moins un durcisseur et/ou d'au moins un agent de réticulation et d'au moins un additif, **caractérisé en ce que** l'additif est choisi parmi : un perfluoropolyéther ou un perfluoropolyéther bifonctionnel.

2. Rouleau selon la revendication 1, **caractérisé en ce que** la quantité d'additif ajouté est de 1 à 20 % en poids.

3. Rouleau selon l'une quelconque des revendications 1 ou 2, **caractérisé en ce que** le prépolymère est un mélange d'un polyol et d'un diisocyanate.

4. Rouleau selon la revendication 3, **caractérisé en ce que** le polyol est choisi parmi : les polyéthers, les polyesters, les polycarbonates, les polycaprolactones.

5. Rouleau selon la revendication 3 ou 4, **caractérisé en ce que** le diisocyanate est un diisocyanate aromatique ou aliphatique ou un mélange de ceux-ci.

6. Rouleau selon la revendication 5, **caractérisé en ce que** le diisocyanate aromatique est choisi parmi : le diisocyanate de diphénylméthane, le diisocyanate de toluène ou un mélange de ceux-ci, et **en ce que** le diisocyanate aliphatique est le diisocyanate d'hexaméthylène.

7. Rouleau selon l'une quelconque des revendications 1 à 6, **caractérisé en ce que** le durcisseur et/ou l'agent de réticulation est une diamine, un diol ou un mélange de ceux-ci.

8. Rouleau selon la revendication 7, **caractérisé en ce que** le durcisseur et/ou l'agent de réticulation est choisi parmi la 4,4'-méthylène-bis-(3-chloro-2,6-diéthylaniline) (MCDEA), la 4,4'-méthylène-bis-(2-chloroaniline) (MOCA), le 1,4-butanediol, le 1,3-propanediol, le 1,2-éthanediol, le triméthylolpropane ou les mélanges de ceux-ci.
